# EUROPÄISCHE PATENTSCHRIFT

(11) **EP 1 251 755 B1**
(45) Veröffentlichungstag und Bekanntmachung des Hinweises auf die Patenterteilung: **21.07.2004**
(21) Anmeldenummer: 00988720.9
(22) Anmeldetag: 17.11.2000
(51) Int. Cl.: A41D 13/00, A41D 31/00, D04H 3/16, D04H 3/10

(54) **VERWENDUNG EINES MIKROFILAMENT-VLIESSTOFFES ALS SPORTBEKLEIDUNG MIT UV-SCHUTZ**
USE OF A NON-WOVEN MICRO-FILAMENT FABRIC FOR SPORTS APPAREL WITH UV PROTECTION
UTILISATION D'UN NON-TISSE EN MICRO-FILAMENTS COMME VETEMENT DE SPORT AVEC PROTECTION UV

(30) Priorität: 23.12.1999 DE 19962361
(43) Veröffentlichungstag der Anmeldung: 30.10.2002
(73) Patentinhaber: Carl Freudenberg KG, 69469 Weinheim (DE)
(72) Erfinder: GROTEN, Robert, F-68280 Sundhofen (FR); BITTNER, Oliver, 69493 Hirschberg (DE); O'REGAN, Terry, Chapel Hill, NC 27516 (US); BARTL, Heike, 69469 Weinheim (DE)
(86) Internationale Anmeldenummer: PCT/EP2000/011463
(87) Internationale Veröffentlichungsnummer: WO 2001/048278

(56) Entgegenhaltungen:
- EP-A- 0 624 676
- EP-A- 0 814 188
- US-A- 5 355 565
- PATENT ABSTRACTS OF JAPAN vol. 016, no. 133 (C-0925), 6. April 1992 (1992-04-06) & JP 03 294558 A (UNITIKA LTD), 25. Dezember 1991 (1991-12-25)

## Beschreibung

Die Erfindung betrifft die Verwendung eines Mikrofilament-Vliesstoff mit Flächengewichten von 40 bis 180 g/m² und einen Wasserdampfdurchgangsindex iₘₜ > 0,3.

An Sportbekleidung werden aufgrund der meist hohen körperlichen Aktivität und der damit verbundenen Thermoregulation des Körpers über eine erhöhte Schweißproduktion hohe Anforderungen an die Feuchtigkeits-Absorbtionsfähigkeit und die Feuchtigkeits-Transporteigenschaften gestellt. Die verwendeten Textilen sollen einerseits den auf der Haut austretenden Schweiß unmittelbar aufnehmen, um ein Kleben und Scheuem auf der Haut zu vermeiden. Andererseits sollen sie gute Bedingungen dafür bieten, daß der Schweiß an ihrer Oberfläche verdampft und die Wärmeisolationseigenschaften der Sportbekleidung beim Nachlassen der körperlichen Aktivität weiterhin vorhanden ist. Feuchte Textilien auf der Haut würden gerade im Erschöpfungszustand zu einem zusätzlich Energieentzug des Körpers und damit zu Unterkühlungen und einer damit verbundenen Verletzungsgefahr durch Zerrungen führen. Es besteht daher die Forderung Sportbekleidung mit einem möglichst hohen Wasserdampfdurchgangsindex anzubieten. Weiterhin werden bisher als Sportbekleidung aus unterschiedlichen Fasermischungen gewebte Stoffe eingesetzt, die aufgrund ihrer Webstruktur zum Ausfasern bzw. Ausfransen neigen und deshalb Gesäumt werden mußten. Gleichzeitig ist bei gewebten Stoffen hinsichtlich deren Festigkeit auch immer die Laufrichtung des Gewebes zu beachten. Aus der EP 0 814 188 A sind jedoch Vliesstoffe bekannt, die gewisse Nachteile der gewebten Stoffe überwinden.

Die Erfindung hat sich die Aufgabe gestellt, eine Verwendung eines Mikrofilament-Vliesstoff, der einen Wasserdampfdurchgangsindex iₘₜ > 0,3 besitzt, anzugeben.

Erfindungsgemäß wird die Aufgabe das ein Mikrofilament-Vliesstoff mit Flächengewichten von 40 bis 180 g/m² und einen Wasserdampfdurchgangsindex iₘₜ > 0,3, der aus schmelzgesponnenen, verstreckten und unmittelbar zu einem Vlies abgelegten Mehrkomponenten-Endlosfilamenten mit einem Titer von 1,5 bis 5 dtex besteht und bis zu 10 Gew.% Titandioxid enthält, wobei die Mehrkomponenten-Endlosfilamente gegebenenfalls nach einer Vorverfestigung zumindest zu 80 % zu Mikro-Endlosfilamenten mit einem Titer von 0,1 bis 0,8 dtex gesplittet und verfestigt sind, als Sportbekleidung mit UV-Licht-Schutzeigenschaften verwendet wird. Bei der erfindungsgemäßen Sportbekleidung weist einen nach der australisch/neuseeländisch Norm AS/NZS 4399:1996 bestimmten UV-Schutz von 50+ auf. Weiterhin ist aufgrund der Endlos-Filamente kein Säumen erforderlich und es tritt kein Ausfasem ein. Die isotrope Filamentverteilung macht eine Beachtung der Maschinenlaufrichtung beim Zuschnitt überflüssig.

Vorzugsweise wird ein Vliesstoff verwendet, der aus schmelzgesponnenen, aerodynamisch verstreckten und unmittelbar zu einem Vlies abgelegten Mehrkomponenten-Endlosfilamenten mit einem Titer 1,5 bis 3 dtex besteht und die Mehrkomponenten-Endlosfilamente zumindest zu 80 % zu Mikro-Endlosfilamenten mit einem Titer von 0,1 bis 0,3 dtex gesplittet und verfestigt sind.

Vorzugsweise wird ein Vliesstoff verwendet, bei dem das Mehrkomponenten-Endlosfilament ein Bikomponenten-Endlosfilament aus zwei inkompatiblen Polymeren, insbesondere einem Polyester und einem Polyamid, besteht. Ein solches Bikomponenten-Endlosfilament weist eine gute Spaltbarkeit in Mikro-Endlosfilamenten auf und bewirkt ein günstiges Verhältnis von Festigkeit zu Flächengewicht auf. Überraschender Weise besitzt die erfindungsgemäße Sportbekleidung auch einen sehr guten Schutz sowohl gegen Ultraviolett A-(UVA) als auch Ultraviolett B-Strahlung (UVB). Gleichzeitig ist die erfindungsgemäße Sportbekleidung aufgrund der verwendeten Polymere und deren Filamentstruktur knitterarm, gut waschbar und schnell trocknend, d.h., pflegeleicht.

Vorzugsweise wird ein Vliesstoff verwendet, bei dem die Mehrkomponenten-Endlosfilamente einen Querschnitt mit orangenartiger oder auch "Pie" genannten Multisegment-Struktur aufweisen, wobei die Segmente altemierend jeweils eines der beiden inkompatiblen Polymeren enthalten. Neben dieser orangenartigen Multisegment-Struktur der Mehrkomponenten-Endlosfilamente ist auch eine "side-by-side" (s/s) Segment-Anordnung der inkompatiblen Polymeren im Mehrkomponenten-Endlosfilament möglich, die vorzugsweise zur Erzeugung gekräuselter Filamente genutzt wird. Solche Segment-Anordnungen der inkompatiblen Polymeren im Mehrkomponenten-Endlosfilament haben sich als sehr gut spaltbar erwiesen. Die erfindungsgemäß verwendeten Mikrofilament-Vliesstoffe weisen selbst bei geringen Dicken und geringen Flächengewichten ein gutes Wärmeisolationsvermögen, eine gute Atmungsaktivität, ein gutes Feuchtigkeitstransportvermögen und angenehme hautsensorische Eigenschaften sowie damit einen hohen Komfort auf. Die "Pie" Segment-Anordnung in den Mehrkomponenten-Endlosfilamenten und die daraus gesplitteten Mikro-Endlosfilamente begünstigen die Feuchtigkeitsaufnahme-Fähigkeiten.

Vorzugsweise wird ein Vliesstoff verwendet, bei dem mindestens eines der das Mehrkomponenten-Endlosfilament bildenden inkompatiblen Polymere weiterhin ein Additiv, wie permanent wirkende Antistatika und/oder die hydrophilen oder hydrophoben Eigenschaften beeinflussende Zusätze in Mengen bis zu 10 Gewichtsprozent, enthält. Die Verwendung von spinngefärbten Fasern für Sportbekleidung führen zu sehr guten Waschechtheiten. Weiterhin können durch die Zusätze statische Aufladungen vermindert bzw. vermieden und die Feuchtigkeits-Transporteigenschaften verbessert werden. Damit werden durch die erfindungsgemäße Verwendung für Sportbekleidung erhalten, die sich insbesondere durch ihre Pflegeeigenschaften hinsichtlich Waschbarkeit und geringer Trockenzeit auszeichnen.

Vorzugsweise wird ein Mikrofilament-Vliesstoff verwendet, bei dem die Verfestigung und Splittung der Mehrkomponenten-Endlosfilamente durch eine Behandlung von mindestens einmal auf jeder Seite mit Hochdruck-Wasserstrahlen erfolgt ist. Die Sportbekleidung weist dadurch eine gute Oberfläche und einen Splittungsgrad der Mehrkomponenten-Endlosfilamente > 80 % auf. Sie ist sehr gleichmäßig hinsichtlich ihrer Dicke, weist eine isotrope Filamentverteilung auf, besitzt keine Neigung zum Delaminieren und ist durch hohe Modulwerte ausgezeichnet.

Besonders bevorzugt wird ein Vliesstoff verwendet, bei dem die Mehrkomponenten-Endlosfilamente spinngefärbt sind. Die Einbindung des Farbstoffe in die Polymerfilamente führt zu hervorragenden Waschechtheiten.

Die erfindungsgemäße Verwendung führt zu Sportbekleidung, die aufgrund ihrer Pflegeeigenschaften wie guter Waschbarkeit und geringer Trockenzeit sowie ihrer guten Feuchtigkeitsaufnahmefähigkeit, der Bedruckbarkeit und der haptischen Gestaltung durch Rauhen, Schmirgeln oder das Aufbringen einer Appretur insbesondere zu Hemden, T-Shirts, Pullis, Träger-Shirts sowie kurze und lange Hosen und Jacken verarbeitet werden können.

### Beispiel 1

Aus einem Polyethylenterephthalat-Polyamid (PET-PA)-Bikomponenten-Endlosfilament mit einem Gewichtsverhältnis von PET/PA66 im Elementarfilament von 70/30 und einem Zusatz von 1,7 Gew.% Titandioxid wird ein Filamentflor mit einem Flächengewicht von 80 g/m² erzeugt und einer Wasserstrahlvemadelung mit Drücken bis 230 bar beidseitig unterzogen. Die Bikomponenten-Endlosfilamente weisen nach der Wasserstrahlvemadelung, die zu einer gleichzeitigen Splittung der Ausgangsfilamente führt, einen Titer von 0,1 bis 0,8 dtex auf. Der erhaltene Vliesstoff aus Mikro-Endlosfilamenten weist einen Wasserdampfdurchgangsindex iₘₜ von 0,36, und einen Wasserdampfdurchgangswiderstand Rₑₜ von 3,00 m²Pa/W auf. Das Wärmeisolationsvermögen ausgedrückt durch den Wärmedurchgangswiderstand R_{ct} beträgt 17,8 10⁻³ m²K/W. Die Sportbekleidung weist einen nach der australisch/neuseeländisch Norm AS/NZS 4399:1996 bestimmten UV-Schutz von 50+ auf. Dabei wird die Transmission in Prozent im Bereich von 250 bis 450 nm gemessen.

## Patentansprüche

1. Verwendung eines Mikrofilament-Vliesstoff mit Flächengewichten von 40 bis 180 g/m² und einen Wasserdampfdurchgangsindex iₘₜ > 0,3, der aus schmelzgesponnenen, verstreckten und unmittelbar zu einem Vlies abgelegten Mehrkomponenten-Endlosfilamenten mit einem Titer von 1,5 bis 5 dtex besteht und Titandioxid enthalten, in einer Menge bis zu 10 Gew.% wobei die Mehrkomponenten-Endlosfilamente nach einer Vorverfestigung zumindest zu 80 % zu Mikro-Endlosfilamenten mit einem Titer von 0,1 bis 0,8 dtex gesplittet und verfestigt sind, **dadurch gekennzeichnet, dass** er als Sportbekleidung mit UV-Licht-Schutzeigenschaften eingesetzt wird.

2. Verwendung nach Anspruch 1, **dadurch gekennzeichnet, daß** der Vliesstoff aus schmelzgesponnenen, aerodynamisch verstreckten und unmittelbar zu einem Vlies abgelegten Mehrkomponenten-Endlosfilamenten mit einem Titer von 1,5 bis 3 dtex besteht und die Mehrkomponenten-Endlosfilamente gegebenenfalls nach einer Vorverfestigung zumindest zu 80 % zu Mikro-Endlosfilamenten mit einem Titer von 0,1 bis 0,3 dtex gesplittet und verfestigt sind.

3. Verwendung nach Anspruch 1 oder 2, **dadurch gekennzeichnet, daß** das Mehrkomponenten-Endlosfilament ein Bikomponenten-Endlosfilament aus zwei inkompatiblen Polymeren, insbesondere einem Polyester und einem Polyamid, ist.

4. Verwendung nach einem der Ansprüche 1 bis 3, **dadurch gekennzeichnet, daß** die Mehrkomponenten-Endlosfilamente einen Querschnitt mit orangenartiger Multisegment-Struktur aufweisen, wobei die Segmente altemierend jeweils eines der beiden inkompatiblen Polymeren enthalten und/oder eine "side-by-side"-Struktur besitzen.

5. Verwendung nach Anspruch 3, **dadurch gekennzeichnet, daß** die beiden Seiten des Vliesstoffes eine unterschiedliche Segment-Struktur besitzen.

6. Verwendung nach einem der Ansprüche 1 bis 5, **dadurch gekennzeichnet, daß** mindestens eines der das Mehrkomponenten-Endlosfilament bildenden inkompatiblen Polymere ein weiteres Additiv, wie permanent wirkende Antistatika und/oder die hydrophilen oder hydrophoben Eigenschaften beeinflussenden Zusätzen in Mengen bis zu 10 Gewichtsprozent, enthält.

7. Verwendung nach einem der Ansprüche 1 bis 6, **dadurch gekennzeichnet, daß** die Verfestigung und Splittung der Mehrkomponenten-Endlosfilamente durch Behandlung des Vliesstoff mindestens einmal von jeder Seiten mit Hochdruck-Fluidstrahlen erfolgt ist.

8. Verwendung nach einem der Ansprüche 1 bis 7, **dadurch gekennzeichnet, daß** die Mehrkomponenten-Endlosfilamente spinngefärbt sind.

## Claims

1. Use of a microfilament nonwoven fabric having basis weights in the range from 40 to 180 g/m² and a water vapour transmission index iₘₜ > 0.3, which is composed of continuous multicomponent filaments having a linear density in the range from 1.5 to 5 dtex which are spun from the melt, stretched and directly laid down to form a web and contains titanium dioxide in an amount of up to 10% by weight, wherein the continuous multicomponent filaments have been subjected to a preconsolidating operation before being at least 80% split into continuous microfilaments having a linear density in the range from 0.1 to 0.8 dtex and consolidated, **characterized in that** said microfilament nonwoven fabric is used as sportswear having UV light protection properties.

2. Use according to claim 1, **characterized in that** the nonwoven fabric is composed of continuous multicomponent filaments having a linear density in the range from 1.5 to 3 dtex which are spun from the melt, aerodynamically stretched and directly laid down to form a web and optionally subjected to a preconsolidating operation before being at least 80% split into continuous microfilaments having a linear density in the range from 0.1 to 0.3 dtex and consolidated.

3. Use according to claim 1 or 2, **characterized in that** the continuous multicomponent filament is a continuous bicomponent filament made of two incompatible polymers, especially a polyester and a polyamide.

4. Use according to any one of claims 1 to 3, **characterized in that** the continuous multicomponent filaments have a cross section having an orangelike multisegment structure in which segments each containing one of the two incompatible polymers alternate and/or have a side-by-side structure.

5. Use according to claim 3, **characterized in that** the two sides of the nonwoven fabric have different segment structures.

6. Use according to any one of claims 1 to 5, **characterized in that** at least one of the incompatible polymers forming the continuous multicomponent filament contains a further additive, such as permanently active antistats and/or hydrophilicity or hydrophobicity modifiers in amounts up to 10% by weight.

7. Use according to any one of claims 1 to 6, **characterized in that** the consolidating and splitting of the continuous multicomponent filaments has been effected by treating the nonwoven fabric with high pressure fluid jets at least once from each side.

8. Use according to any one of claims 1 to 7, **characterized in that** the continuous multicomponent filaments are spun dyed.

## Revendications

1. Utilisation d'un non-tissé à micro-filaments dont le grammage est compris entre 40 et 180 g/m² et dont l'indice de perméabilité à la vapeur d'eau iₘₜ est supérieur à 0,3, qui est formé de filaments sans fin à plusieurs composants de titre compris entre 1,5 et 5 dtex qui sont filés à chaud, étirés et directement déposés en nappe, et qui contient du dioxyde de titane en quantité pouvant atteindre jusqu'à 10 % en poids, au moins 80 % des filaments sans fin à plusieurs composants étant coupés, après une consolidation préalable, de manière à obtenir des micro-filaments sans fin de titre compris entre 0,1 et 0,8 dtex, puis consolidés, **caractérisée en ce que** le matériau non-tissé est utilisé en tant que vêtement de sport possédant des propriétés de protection contre les lumières UV.

2. Utilisation selon la revendication 1, **caractérisée en ce que** le matériau non-tissé est formé de filaments sans fin à plusieurs composants de titre compris entre 1,5 et 3 dtex qui sont filés à chaud, étirés de manière aérodynamique et directement déposés en nappe, et au moins 80 % des filaments sans fin à plusieurs composants sont coupés, le cas échéant après une consolidation préalable, de manière à obtenir des micro-filaments sans fin de titre compris entre 0,1 et 0,3 dtex, puis consolidés.

3. Utilisation selon la revendication 1 ou 2, **caractérisée en ce que en ce que** le filament sans fin à plusieurs composants est un filament sans fin à deux composants formé de deux polymères incompatibles, notamment un polyester et une polyamide.

4. Utilisation selon l'une des revendications 1 à 3, **caractérisée en ce que** les filaments sans fin à plusieurs composants ont une section transversale qui présente une structure à plusieurs segments à la manière d'une orange, les segments contenant alternativement à chaque fois un des deux polymères incompatibles et/ou possédant une structure « side-by-side ».

5. Utilisation selon la revendication 3, **caractérisée en ce que** les deux côtés du matériau non-tissé possèdent une structure à segments différente.

6. Utilisation selon l'une des revendications 1 à 5, **caractérisée en ce qu'**au moins un des polymères incompatibles formant le filament sans fin à plusieurs composants contient un additif supplémentaire, tel que des agents antistatiques à action permanente et/ou des additifs influençant les propriétés hydrophiles ou hydrophobes, en quantités pouvant atteindre jusqu'à 10 % en poids.

7. Utilisation selon l'une des revendications 1 à 6, **caractérisée en ce que** la consolidation et le découpage des filaments sans fin à plusieurs composants s'effectuent en traitant le matériau non-tissé au moins une fois sur chaque côté avec des jets de fluide sous haute pression.

8. Utilisation selon l'une des revendications 1 à 7, **caractérisée en ce que** les filaments sans fin à plusieurs composants sont colorés dans la masse.
